# EUROPÄISCHE PATENTSCHRIFT

(11) **EP 1 040 211 B1**
(45) Veröffentlichungstag und Bekanntmachung des Hinweises auf die Patenterteilung: **03.03.2004**
(21) Anmeldenummer: 98965754.9
(22) Anmeldetag: 03.12.1998
(51) Int. Cl.: C23G 1/08

(54) **VERFAHREN ZUM BEIZEN UND PASSIVIEREN VON EDELSTAHL**
METHOD FOR PICKLING AND PASSIVATING SPECIAL STEEL
PROCEDE POUR LE DECAPAGE ET LA PASSIVATION D'ACIER SPECIAL

(30) Priorität: 12.12.1997 DE 19755350
(43) Veröffentlichungstag der Anmeldung: 04.10.2000
(73) Patentinhaber: Henkel Kommanditgesellschaft auf Aktien, 40589 Düsseldorf-Holthausen (DE)
(72) Erfinder: GIORDANI, Paolo, I-26013 Crema (IT); TRASATTI, Stefano, I-20133 Milano (IT); COMNINELLIS, Christos, CH-1031 Mex (CH)
(86) Internationale Anmeldenummer: PCT/EP1998/007866
(87) Internationale Veröffentlichungsnummer: WO 1999/031296

(56) Entgegenhaltungen:
- EP-A- 0 501 867
- EP-A- 0 505 606
- EP-A- 0 582 121
- EP-A- 0 769 575
- EP-A- 0 792 949
- EP-A- 0 795 628
- DE-A- 2 136 303
- US-A- 4 707 349
- MATHEWS C. T.: "The oxidation of aqueous ferrous sulphate solutions by molecular oxygen" PROCEEDINGS OF AUSTRALASIAN INSTITUTE OF MINING AND METALLURGY, Bd. 242, 1. Juni 1972, Seiten 47-56, XP002101598 Melbourne
- PATENT ABSTRACTS OF JAPAN vol. 014, no. 497 (C-0774), 30. Oktober 1990 -& JP 02 205692 A (NIPPON STEEL CORP), 15. August 1990
- CHER M.: "The kinetics of oxygenation of ferrous ion in phosphoric acid solution" JOURNAL OF THE AMERICAN CHEMICAL SOCIETY., Bd. 77, 5. Februar 1955, Seiten 793-798, XP002101599 DC US
- PATENT ABSTRACTS OF JAPAN vol. 013, no. 431 (C-640), 26. September 1989 -& JP 01 165783 A (KAWASAKI STEEL CORP), 29. Juni 1989

## Beschreibung

Die Erfindung betrifft ein Verfahren zum Beizen und/oder Passivieren von Edelstahl (auch als "rostfreier Stahl" bezeichnet). Als nichtrostend bzw. rostfrei werden im allgemeinen Sprachgebrauch Stähle bezeichnet, bei denen unter üblichen Umweltbedingungen wie z. B. der Anwesenheit von Luftsauerstoff und Feuchtigkeit und in wäßrigen Lösungen die Rostbildung verhindert wird. Härteren Korrosionsbedingungen wie beispielsweise Säuren und Salzlösungen widerstehen die meist höherlegierten sogenannten korrosionsbeständigen oder säurebeständigen Stähle. Zusammenfassend werden diese Stähle als Edelstähle bezeichnet. In Ullmanns Encyklopädie der technischen Chemie, 4. Auflage, Band 22, SS. 106-112 und in der Deutschen Industrienorm DIN 17440, Juli 1985, ist eine Auflistung der technisch wichtigsten Edelstähle mit ihren Werkstoffnummern, Bezeichnungen und Legierungskomponenten sowie mechanischen und chemischen Eigenschaften enthalten. Edelstähle sind eisenbasierte Legierungen, die mindestens 10 % Chrom enthalten. Die Bildung von Chromoxid auf der Materialoberfläche verleiht den Edelstählen ihren korrosionsresistenten Charakter.

Edelstähle lassen sich einteilen in die Familien: austenitische Stähle, ferritische Stähle, martensitische Stähle, ausscheidungsgehärtete Stähle und Duplexstähle. Diese Gruppen unterscheiden sich in ihren physikalischen und mechanischen Eigenschaften sowie in ihrer Korrosionsresistenz, die durch die verschiedenen Legierungsbestandteile hervorgerufen werden. Austenitische Edelstähle werden als Edelstähle der Serien 200 und 300 gelistet. Sie sind die am weitesten verbreiteten Edelstähle und repräsentieren 65 bis 85 % des Edelstahlmarktes. Sie sind chemisch dadurch charakterisiert, daß sie einen Chromgehalt >17 % und einen Nickelgehalt >8 % aufweisen. Sie haben eine kubisch flächenzentrierte Struktur und sind hervorragend form- und schweißbar. Am weitesten verbreitet ist hier vermutlich der Typ UNS S 30400 (Typ 304), oder "18/8". Modifikationen hiervon sind S 32100 (stabilisiert mit Titan) und S 34700 (stabilisiert mit Niob). Für erhöhten Korrosionswiderstand stehen Legierungen mit höheren Gehalten an Chrom, Nickel oder Molybdän zur Verfügung. Beispiele sind S 31600, S 31700, S 30900 und S 31000. Die 200-Serie der austenitischen Edelstähle hat demgegenüber einen verringerten Nickelgehalt und enthält stattdessen Mangan.

Beim Glühen bzw. Warmwalzen etc. von Edelstahl bildet sich an der Oberfläche eine Schicht von Zunder aus, die der Stahloberfläche das erwünschte metallischglänzende Aussehen nimmt. Nach diesem Produktionsschritt muß diese Oberflächenschicht daher entfernt werden. Dies kann durch das erfindungsgemäße Beizverfahren erfolgen. Die zu entfernende oxidhaltige Oberflächenschicht unterscheidet sich grundlegend von der Oxidschicht auf niedriglegierten Stählen oder auf Kohlenstoffstählen. Außer Eisenoxiden enthält die Oberflächenschicht Oxide der Legierungselemente wie beispielsweise Chrom, Nickel, Aluminium, Titan oder Niob. Besonders beim Heißwalzen reichert sich die Oberflächenschicht an Chromoxid an, da Chrom thermodynamisch unedler ist als Eisen. Hierdurch wird Chrom gegenüber Eisen in der Oxidschicht angereichert. Umgekehrt führt dies dazu, daß die Stahlschicht unmittelbar unter der Oxidschicht an Chrom verarmt ist. Ein Beizprozeß mit geeigneten sauren Beizlösungen löst bevorzugt diese chromverarmte Schicht unterhalb der Oxidschicht auf, so daß die Oxidschicht abgesprengt wird.

Nach dem Beizen ist die Oberfläche chemisch aktiviert, so daß sie sich an der Luft wieder mit einer optisch störenden Oberflächenschicht überzieht. Dies kann dadurch verhindert werden, daß man die frisch gebeizten Oberflächen nach oder während dem Beizen passiviert. Dies kann in Behandlungslösungen ähnlich den Beizlösungen erfolgen, wobei man für die Passivierung jedoch ein höheres Redoxpotential einstellt als für den Beizvorgang. Durch den gezielten Passivierungsschritt bildet sich an der Metalloberfläche eine optisch nicht sichtbare Passivierungsschicht aus. Hierdurch bewahrt die Stahloberfläche ihr metallischglänzendes Aussehen. Ob eine Behandlungslösung gegenüber Edelstahl beizend oder passivierend wirkt, hängt bei den erfindungsgemäßen Lösungen hauptsächlich vom eingestellten Redoxpotential ab. Saure Lösungen mit pH-Werten unterhalb von etwa 2,5 wirken beizend, wenn sie aufgrund der Anwesenheit von Oxidationsmitteln ein Redoxpotential gegenüber einer Silber/Silberchloridelektrode im Bereich von etwa 200 bis etwa 350 mV aufweisen. Erhöht man das Redoxpotential auf Werte oberhalb etwa 350 mV, wirkt die Behandlungslösung passivierend.

Beizverfahren für Edelstahl sind in der Technik gut bekannt. Ältere Verfahren verwenden Salpetersäure-haltige Beizbäder. Diese enthalten häufig zusätzlich Flußsäure, die durch ihre komplexierende Wirkung gegenüber Eisenionen den Beizvorgang fördert. Derartige Beizbäder sind zwar ökonomisch effizient und technisch zufriedenstellend, weisen jedoch den großen ökologischen Nachteil auf, daß sie beträchliche Mengen Stickoxide emittieren und daß hohe Nitratkonzentrationen ins Abwasser gelangen. Die erforderlichen Absaugvorrichtungen verteuern den Prozeß und die letztlich in die Atmosphäre gelangenden Stickoxidmengen haben ein beträchtliches umweltschädigendes Potential.

Daher wurde in der Technik intensiv nach alternativen Beiz- und Passivierverfahren gesucht, die ohne Verwendung von Salpetersäure auskommen. Ein möglicher Ersatz für die Oxidationswirkung der Salpetersäure sind Fe(III)-Ionen. Ihre Konzentration wird durch Wasserstoffperoxid, das den Behandlungsbädern kontinuierlich oder diskontinuierlich zugesetzt wird, aufrecht erhalten. Derartige Beiz- oder Passivierungsbäder enthalten etwa 15 bis etwa 65 g/l dreiwertige Eisenionen. Während des Beizvorgangs werden dreiwertige Eisenionen zur zweiwertigen Stufe reduziert. Gleichzeitig werden aus der gebeizten Oberfläche weitere zweiwertige Eisenionen herausgelöst. Das Beizbad verarmt daher während des Betriebs an dreiwertigen Eisenionen, während sich zweiwertige Eisenionen anreichern. Hierdurch verschiebt sich das Redoxpotential der Behandlungslösung, so daß diese schließlich ihre Beizwirkung verliert.

Durch kontinuierliche oder diskontinuierliche Zugabe von Oxidationsmitteln wie beispielsweise Wasserstoffperoxid oder andere Oxidationsmittel wie Perborate, Persäuren oder auch organische Peroxide oxidiert man zweiwertige Eisenionen zurück zur dreiwertigen Stufe. Hierdurch bleibt das für die Beiz- bzw. Passivierwirkung erforderliche Redoxpotential erhalten.

Beispielsweise beschreibt die EP-B-505 606 ein Salpetersäure-freies Verfahren zum Beizen und Passivieren von rostfreiem Stahl, bei dem man das zu behandelnde Material mit einem Bad in Berührung bringt, das eine Temperatur zwischen 30 und 70 °C aufweist und das zumindest zu Beginn des Beizvorgangs mindestens 150 g/l Schwefelsäure, mindestens 15 g/l Fe(III)-Ionen und zumindest 40 g/l HF enthält. Weiterhin enthält dieses Bad bis zu etwa 1 g/l Additive wie nichtionische Tenside und Beizinhibitoren. Dem Bad gibt man kontinuierlich oder diskontinuierlich solche Mengen Wasserstoffperoxid zu, daß das Redoxpotential im erwünschten Bereich gehalten wird. Auch die anderen Badbestandteile werden derart nachdosiert, daß deren Konzentration im optimalen Arbeitsbereich bleibt. Durch Einblasen von Luft wird das Beizbad in Bewegung gehalten. Eine Bewegung des Beizbades ist erforderlich, um ein gleichmäßiges Beizergebnis zu erzielen. Ein ähnliches Verfahren, das sich hiervon im wesentlichen nur durch das eingestellte Redoxpotential unterscheidet, ist in der EP-A-582 121 beschrieben.

Die vorstehend genannten Beizverfahren arbeiten technisch zufriedenstellend und haben den ökologischen Vorteil, keine Stickoxide in die Umwelt zu emittieren. Ökonomisch nachteilig ist jedoch die Verwendung von Wasserstoffperoxid als Oxidationsmittel. Zum einen erhöht der Verbrauch von Wasserstoffperoxid die Kosten des Beizverfahrens, zum anderen ist die Herstellung von Wasserstoffperoxid energieintensiv.

Wünschenswert wäre es, zur Oxidation des zweiwertigen Eisens in den Beiz- bzw. Passivierungsbädern zur dreiwertigen Stufe direkt Sauerstoff oder Sauerstoff-haltige Gase wie im Idealfall Luft einsetzen zu können. Die ökologischen und ökonomischen Nachteile bekannter Beizverfahren würden hierdurch vermieden. Die Erfahrung beim Umwälzen von Beizbädern durch Einblasen von Luft zeigt jedoch, daß bei den üblichen Beizbädern die Oxidation des zweiwertigen Eisens nicht in ausreichendem Maße erfolgt. Daher besteht ein Bedarf an verbesserten Beiz- bzw. Passivierverfahren, bei denen durch geeignete Badzusätze die Oxidation des zweiwertigen Eisens durch Sauerstoff beschleunigt wird.

Die EP-A-795 628 beschreibt ein Verfahren zum Beizen von Edelstahl, bei dem das entstehende zweiwertige Eisen in einem externen Festbettreaktor katalytisch zur dreiwertigen Stufe oxidiert wird. Als Oxidationsmittel dient reiner Sauerstoff oder ein sauerstoffhaltiges Gas. Bei diesem Verfahren wird ein Teil des Beizbades in einen Oxidationsreaktor überführt, der einen Katalysator in fester Form enthält. Als Katalysator werden Edelmetalle wie insbesondere Platin eingesetzt. Weiterhin können Palladium, Ruthenium, Rhodium, Gold und deren Legierungen verwendet werden. Die katalytische Oxidation des zweiwertigen Eisens erfolgt demnach mit einem heterogenen Katalysator.

Aus technischen Prozessen zur Herstellung von Eisen(III)-Sulfat ist bekannt, zweiwertiges Eisen in schwefelsaurer Lösung durch Sauerstoff in Gegenwart von katalytischen Mengen Kupferionen zur dreiwertigen Stufe zu oxidieren. Beispielsweise beschreibt die US-A-4 707 349 ein Verfahren zur Herstellung von Eisen(III)-Sulfat, bei dem man eine Lösung von Eisen(II)-Sulfat in Gegenwart von etwa 200 ppm Kupferionen zu Eisen(III)-Sulfat oxidiert. Ein Überschuß an Schwefelsäure soll hierbei vermieden werden.

Die Kinetik der Oxidation von Fe(II) in salz- oder schwefelsaurer Lösung durch molekularen Sauerstoff in Gegenwart eines Kupferkatalysators wurde in einem Konferenzbericht beschrieben (Y. Awakura, M. Iwai, H. Majima "Oxidation of Fe(II) in HCl and H₂SO₄ solutions with molecular oxygen in the presence and absence of a cupric catalyst", Iron Control Hydrometall. [Int.-Symp.] (1986), S. 202-222; herausgegeben von J. Dutrizac und A. Monhemius, Horwood-Verlag, Chichester, England).

In "Proceedings of Australasian Institute of Mining and Metallurgy", Nr. 242 (Juni 1972), Seiten 47 bis 56, C.T.Mathews, R.G.Robius "The Oxidation of Aqueous Ferrous Sulphate Solutions by Molecular Oxygen" wird die Oxidation von Fe(II)-Sulfat zu Fe(III)-Sulfat in wäßriger Lösung mit Luft und Sauerstoff bei Temperaturen im Bereich von 20 bis 80 °C und pH-Werten im Bereich von 0 bis 2 untersucht. Die Oxidationsgeschwindigkeit wird durch Cu(II)-lonen gesteigert, wobei mit wachsender Konzentration der Cu(II)-lonen dieser Effekt verstärkt wird.

In "Journal of the American Chemical Society", Vol. 77 (1955), Seiten 793 bis 798, M. Cher, N. Davidson "The Kinetic of the Oxygenation of Ferrous Iron in Phosphoric Acid Solution" wird die Kinetik der Oxidation von Fe(II)-lonen mit Sauerstoff in PhosphorsäureLösung untersucht. Cu(II)-lonen zeigen hierbei einen katalytischen Effekt.

In "Patent Abstract of Japan", Band 14, Heft 497 (C-774), 1990, Abstract der JP-A-02205692 wird ein Verfahren zum Beizen von rostfreiem Stahl in Schwefelsäure-Lösung beschrieben. Der Oberflächenbelag des Materials wird durch Beizen in einem Schwefelsäure-Bad, enthaltend Fe(III)- und Fe(II)-lonen, und Einblasen von Luft entfernt, wobei Fe(II)- zu Fe(III)-lonen oxidiert werden.

Bisher war es jedoch nicht bekannt, zweiwertiges Eisen bei den speziellen Temperaturund Konzentrationsbedingungen von Beiz- bzw. Passivierungsbädern für Edelstahl mit der erforderlichen Geschwindigkeit durch Sauerstoff in Gegenwart eines homogenen Kupferkatalysators zur dreiwertigen Stufe zu oxidieren. Die Erfindung stellt sich die Aufgabe, ein ökonomisch und ökologisch verbessertes Beizverfahren für Edelstahl zur Verfügung zu stellen, bei dem molekularer Sauerstoff zur Oxidation von zweiwertigen Eisenionen eingesetzt wird, ohne daß es dabei zur Beeinträchtigung der Oberflächenqualität durch den Katalysator kommt.

Die Aufgabe wird gelöst durch ein Verfahren zum Beizen und/oder Passivieren von Edelstahl, wobei man den Edelstahl mit einer wäßrigen Behandlungslösung mit einem pH-Wert kleiner oder gleich 2,5 mit einer Temperatur im Bereich von 30 bis 70 °C, die 15 bis 100 g/l Eisenionen, enthält in Kontakt bringt, dadurch gekennzeichnet, daß man während des Beizprozesses gebildete Fe(II) zur dreiwertigen Stufe oxidiert unter Verwendung einer Behandlungslösung, die mindestens 10 g/l Fe(III)-lonen sowie Fluorwasserstoff als wesentliche Komponente in einer Konzentration von 1 bis 60 g/l enthält und frei von Salpetersäure ist, wobei man die Behandlungslösung zum Beizen von austenitischem Edelstahl in Gegenwart von 50 bis 600 mg/l Kupfer(II)-lonen, zum Beizen von martensitischem, ferritischem oder ausscheidungsgehärtetem Edelstahl oder von Duplexstahl in Gegenwart von 50 bis 300 mg/l Kupferionen mit Sauerstoff in Kontakt bringt.

Die katalytische Oxidation erfolgt also homogen. Cu(II) kann als wasserlösliches Salz wie beispielsweise Chlorid, Acetat oder vorzugsweise Sulfat eingesetzt werden. Bei geringeren Kupferkonzentrationen wird die Oxidationsreaktion zu langsam. Höhere Kupferkonzentrationen beschleunigen die Oxidation weiter, führen jedoch zunehmend zu einer Gefahr einer unerwünschten Wiederablagerung von Kupfer auf den gebeizten Oberflächen. Versuche der Patentanmelder haben gezeigt, daß austenitische Edelstähle im Gegensatz zu martensitischen und ferritischen Edelstählen besonders wenig zur Wiederablagerung von Kupfer neigen. Daher ist das erfindungsgemäße Verfahren insbesondere für austenitischen Edelstahl geeignet. Bei austenitischem Edelstahl ist eine größere Spannweite der einsetzbaren Kupferkonzentrationen möglich als bei anderen Edelstahlsorten. Bei diesen anderen Edelstahlsorten wird mit Kupferkonzentrationen gearbeitet, die im Bereich von 50 bis 300 mg/l liegen. Sollte je nach Aggressivität der Beizlösung auch hierbei eine Anlagerung von Kupfer stattfinden, kann das abgeschiedene Kupfer in einem nachfolgenden Behandlungsschritt durch Oxidation mit beispielsweise Salpetersäure oder Wasserstoffperoxid wieder entfernt werden. Da jedoch vorzugsweise auf eine solche Nachbehandlung verzichtet werden soll, ist das erfmdungsgemäße Verfahren besonders zum Beizen und/oder Passivieren von austenitischem Edelstahl geeignet.

Um eine ausreichende Beizwirkung zu erzielen, muß die wäßrige Behandlungslösung einen pH-Wert ≤2,5, vorzugsweise <2,0 aufweisen. Die Einstellung des sauren pH-Werts der Behandlungslösung kann dabei mit beliebigen Säuren erfolgen, sofern diese nicht zu einer Belagsbildung auf der Edelstahloberfläche führen. Beispielsweise geeignet sind die im Stand der Technik für Beizlösungen verbreiteten Säuren Salzsäure, Flußsäure, Schwefelsäure oder auch starke organische Säuren. Diese können auch im Gemisch miteinander eingesetzt werden. Insbesondere Flußsäure wird zusammen mit anderen Säuren eingesetzt, da sie durch die komplexierende Wirkung für Eisenionen den Beizvorgang fördert.

Beispielsweise kann eine Behandlungslösung eingesetzt werden, die 30 bis 180 g/l Schwefelsäure enthält. Weiterhin wird eine Behandlungslösung eingesetzt, die 1 bis 60 g/l Flußsäure enthält. Vorzugsweise verwendet man eine Behandlungslösung, die sowohl Schwefel- als auch Flußsäure enthält.

Aufgrund der einleitend beschriebenen ökologischen und ökonomischen Nachteile von Salpetersäure verwendet man im erfindungsgemäßen Verfahren eine Behandlungslösung, die frei ist von Salpetersäure.

Ein Anteil der Eisenionen in der Behandlungslösung muß in der dreiwertigen Form vorliegen. Diese Eisen(III)-Ionen wirken als Oxidationsmittel in einer Reduktions-Oxidations-Reaktion, bei der sie das metallische Eisen der chromverarmten metallischen Oberflächenschicht zur zweiwertigen Stufe oxidieren und hierdurch die Schicht auflösen. Die Behandlungslösung soll daher mindestens 10 g/l, vorzugsweise mehr als 20 g/l Eisen(III)-Ionen enthalten.

Bei der Redoxreaktion der Eisen(III)-Ionen mit den Bestandteilen der Stahloberfläche bilden sich Eisen(II)-Ionen. Diese Eisen(II)-Ionen werden erfindungsgemäß dadurch zur dreiwertigen Stufe zurückoxidiert, daß man die Behandlungslösung in Gegenwart katalytisch wirkender Kupfer(II)-Ionen im gesamten Konzentrationsbereich mit Sauerstoff in Kontakt bringt. Dabei kann reiner Sauerstoff oder ein Sauerstoff-haltiges Gas eingesetzt werden. Aus ökonomischen Gründen ist als Sauerstoff-haltiges Gas insbesondere Luft geeignet.

Ob eine oxidierende saure Behandlungslösung eher beizend oder eher passivierend wirkt, hängt von ihrem Reduktions-Oxidations-Potential (="Redoxpotential") ab, das unter anderem mit dem Verhältnis Fe(III) zu Fe(II) zusammenhängt (hierauf wird weiter unten näher eingegangen). Aus der Polarisationskurve der zu behandelnden Edelstahlsorte kann entnommen werden, in welchen Potentialbereichen Säuren das Metall angreifen und damit beizend wirken und in welchen Potentialbereichen Passivierung eintritt.

Beizwirkung setzt eine gewisse Mindest-Oxidationskraft voraus, die sich einstellt, wenn das Verhältnis Fe(III) zu Fe(II) unter den sonstigen Bedingungen des Anspruchs 1 größer als etwa 0,3 ist. Demgemäß bringt man in einer Ausführungsform der Erfindung die Behandlungslösung mit so viel Sauerstoff in Kontakt, daß das Verhältnis von Fe(III) zu Fe(II) mindestens 0,3 ist. Bei höheren Redoxpotentialen, beispielsweise solchen, bei denen das Verhältnis von Fe(III) zu Fe(II) >1 ist, kann die Behandlungslösung je nach Polarisationskurve des Materials beizend oder passivierend wirken. Demgemäß bringt man in einer weiteren Ausführungsform die Behandlungslösung mit so viel Sauerstoff in Kontakt, daß das Verhältnis von Fe(III) zu Fe(II) mindestens 1 ist.

Das erfindungsgemäße Verfahren kann auch so betrieben werden, daß man anstelle des Verhältnisses Fe(III) zu Fe(II) das Redoxpotential der Lösung zur Beurteilung heranzieht, ob die Lösung ein ausreichendes Beiz- und/oder Passivierungsvermögen aufweist. Um beizend zu wirken, soll die Behandlungslösung ein Redoxpotential relativ zu einer Silber/Silberchloridelektrode von mindestens 200 mV haben. Vorzugsweise beträgt das Redoxpotential mindestens 220 mV und insbesondere mindestens 250 mV. Die Obergrenze des einzustellenden Potentialbereichs kann bei etwa 800 mV gewählt werden. Dabei wirken Behandlungslösungen mit Redoxpotentialen unterhalb von etwa 350 mV vor allem beizend, während Behandlungslösungen mit Redoxpotentialen von 350 mV und darüber meist passivierend wirken.

Außer von dem Konzentrationsverhältnis von Fe(III) zu Fe(II) gemäß der Nemstschen Gleichung hängt das Redoxpotential sowohl von der Konzentration der Schwefelsäure als auch der Flußsäure ab. Dabei führt bei sonst gleichen Bedingungen eine Konzentrationserhöhnung der Schwefelsäure zu einer Potentialzunahme und eine Konzentrationserhöhung der Flußsäure zu einer Potentialabnahme.

Das Verfahren kann so durchgeführt werden, daß man die gesamte Behandlungslösung in dem Beiz- bzw. Passivierungsbad mit Sauerstoff in Kontakt bringt. Dies ist auch die bevorzugte Verfahrensweise, da sie anlagentechnisch einfach zu realisieren ist. Das Durchleiten eines sauerstoffhaltigen Gases durch die Behandlungslösung hat den zusätzlichen Vorteil, daß diese in Bewegung gehalten wird. Hierauf wird weiter unten näher eingegangen.

Alternativ führt man das Verfahren derart durch, daß man diskontinuierlich oder vorzugsweise kontinuierlich einen Teil der Behandlungslösung entnimmt, für die zur Einstellung des angestrebten Redoxpotentials bzw. des angestrebten Gewichtsverhältnisses von Fe(III) : Fe(II) erforderlichen Zeit mit Sauerstoff in Kontakt bringt und anschließend wieder mit dem Rest der Behandlungslösung vereinigt.

Während des Inkontaktbringens mit Sauerstoff weist die Behandlungslösung unabhängig von der Verfahrensweise vorzugsweise eine Temperatur im Bereich von etwa 40 bis etwa 60 °C auf. Die optimale Arbeitstemperatur der Behandlungslösung, die im wesentlichen auch der Temperatur beim Durchleiten von Sauerstoff entspricht, hängt von der Geometrie der zu beizenden Teile ab. Für kompakt-längliche Produkte wie beispielsweise Stäbe, Röhren oder Barren liegt die bevorzugte Arbeitstemperatur in der Regel zwischen 40 und 60 °C. Für flache Produkte wie Bänder und Platten, die vorzugsweise in einem kontinuierlichen Prozeß mit kürzeren Beizzeiten behandelt werden, wählt man vorzugsweise eine Temperatur im Bereich von 50 bis 70 °C. Unter sonst gleichen Bedingungen nimmt die Beizrate mit der Temperatur zu.

Das Verfahren wird am einfachsten dadurch durchgeführt, daß man ein sauerstoffhaltiges Gasgemisch wie beispielsweise Luft in Form möglichst feiner Gasblasen durch die Behandlungslösung hindurchleitet. Hierzu kann man sich entweder möglichst feine Löcher aufweisender Rohre oder Platten, Fritten oder gasdurchlässiger Membranen bedienen. Durch eingebrachte Füllkörper läßt sich der Kontakt des Gases mit der Flüssigkeit verbessern. Hierdurch wird die Oxidation des Fe(II) zu Fe(III) beschleunigt. Eine senkrecht stehende langgestreckte Form des Reaktionsgefäßes verlängert den Kontakt der Behandlungslösung mit dem Sauerstoff und fördert so die Oxidation von Fe(II) zu Fe(III).

Die Effizienz der Oxidationsreaktion läßt sich steigern, wenn man anstelle von Luft mit Sauerstoff angereicherte Luft oder reinen Sauerstoff durch die Behandlungslösung leitet. Durch Anwendung von Druck läßt sich die Oxidationsreaktion weiter beschleunigen. Die Zeitdauer des Inkontaktbringens mit Sauerstoff bzw. die eingesetzte Sauerstoffmenge steuert man vorzugsweise durch die Messung des Redoxpotentials, beispielsweise mit einer Redoxelektrode. Hierdurch kann man erkennen, ob der erwünschte Wert des Redoxpotentials bzw. der erwünschte Oxidationsgrad der Eisenionen erreicht ist.

Durch die beschriebene Verfahrensweise ist es demnach möglich, preiswerten Sauerstoff als Oxidationsmittel im Beizprozeß einzusetzen und auf sonstige Oxidationsmittel wie beispielsweise Wasserstoffperoxid weitgehend zu verzichten. Soll aus besonderen Gründen ein besonders hohes Redoxpotential der Lösung erwünscht sein, ist es selbstverständlich möglich, dieses durch Zugabe zusätzlicher Oxidationsmittel wie beispielsweise Wasserstoffperoxid, Persulfate oder ähnlich wirkender Reagenzien einzustellen. Vorzugsweise und ökonomisch besonders vorteilhaft wird das erfindungsgemäße Verfahren jedoch so betrieben, daß Sauerstoff als einziges Oxidationsmittel eingesetzt wird, um Fe(II) zu Fe(III) zu oxidieren.

Eine wesentliche Komponente des Beizbades stellen Fluorwasserstoff bzw. die hieraus gebildeten Fluoridionen dar. Diese komplexieren insbesondere die dreiwertigen Eisenionen und halten sie so in Lösung. Daher sollte die Behandlungslösung um so mehr Fluorwasserstoff bzw. Fluoridionen enthalten, je höher die Konzentration der dreiwertigen Eisenionen eingestellt wird. Die Anpassung der Fluoridionenkonzentration an den Eisengehalt ist insbesondere bei Behandlungslösungen wichtig, die als Beizlösungen eingesetzt werden. Durch das beim Beizvorgang herausgelöste zweiwertige Eisen und dessen katalytischer Oxidation zur dreiwertigen Stufe erhöht sich die Konzentration an dreiwertigem Eisen während der Anwendungsdauer des Verfahrens. Zur Stabilisierung dieser Lösungen sind daher Fluoridionen-Konzentrationen in der oberen Hälfte des beanspruchten Bereichs, beispielsweise von etwa 25 bis etwa 40 g/l erforderlich. Setzt man die Behandlungslösung als Passivierbad ein, wird aus der Metalloberfläche kein weiteres Eisen herausgelöst, so daß sich dessen Konzentration im Passivierbad nicht erhöht. Demgemäß ist eine Konzentration an Fluoridionen in der unteren Hälfte des beanspruchten Bereichs, beispielsweise von 1 bis 25 g/l ausreichend.

Beispielsweise können Beizlösungen folgender Zusammensetzung eingesetzt werden, die zur erfindungsgemäßen katalytischen Oxidation von Fe(II) zusätzlich vorzugsweise 200 bis 600 mg/l Cu(II)-Ionen enthalten können (Konzentrationen in g/l):

| | Lösung 1 | Lösung 2 | Lösung 3 | Lösung 4 |
|---|---|---|---|---|
| H₂SO₄ | 110 | 110 | 110 | 110 |
| HF | 30 | 10 | 10 | 30 |
| Fe(III) | 20 | 40 | 30 | 30 |
| Fe(II) | 40 | 20 | 30 | 30 |

Für das erfindungsgemäße Verfahren setzt man vorzugsweise Behandlungslösungen ein, die außer den vorstehend genannten Komponenten zusätzlich insgesamt etwa 0,1 bis etwa 2 g/l nichtionische Tenside und/oder Beizinhibitoren enthalten. Hierdurch erhält man bei der Beizreaktion besonders gleichmäßige Oberflächen von optisch attraktivem Aussehen.

Der Erfolg des Beizverfahrens hängt davon ab, daß pro Zeiteinheit eine ausreichende Anzahl Fe(III)-Ionen in Kontakt mit der Oberfläche des Behandlungsguts kommen, um dort die Redoxreaktion mit dem metallischen Eisen auszulösen. Daher ist es empfehlenswert, das Behandlungsgut oder vorzugsweise die Behandlungslösung ständig in Bewegung zu halten. Hierdurch wird die Grenzschicht der Lösung an der Oberfläche des Behandlungsgutes rasch erneuert, so daß die gebildeten Fe(II)-Ionen abtransportiert und neue Fe(III)-Ionen an die Oberfläche herangeführt werden. Zu geringer Stoffaustausch an der Oberfläche des Behandlungsguts führt jedoch nicht nur zu einer verlangsamten Beizreaktion, sondern kann in dem erfindungsgemäßen Verfahren die unerwünschte Folge haben, daß sich elementares Kupfer an der Metalloberfläche niederschlägt. Diese Gefahr besteht insbesondere bei komplex geformten Gegenständen wie beispielsweise Drahtbunden, wo bei nahe beieinanderliegenden Drahtoberflächen nur eine eingeschränkte Bewegungsmöglichkeit der Lösung gegeben ist. Um eine wirtschaftlich sinnvolle Beizgeschwindigkeit zu erreichen und um die Gefahr einer Kupferabscheidung zu verringern, ist es daher empfehlenswert, für eine starke Bewegung der Behandlungslösung gegenüber der Oberfläche des Behandlungsguts zu sorgen, beispielsweise durch kräftige Durchmischung der Behandlungslösung. Hierfür kann es im Zuge des erfindungsgemäßen Verfahrens bereits ausreichen, diejenige Luftmenge durch die Lösung zu leiten, die man für die angestrebte Oxidation des Fe(II) benötigt. Führt man den für diese Reaktion benötigten Sauerstoff jedoch nicht in Form eines starken Luftstroms, sondern beispielsweise in Form feiner Gasblasen oder durch Membranen zu, so kann es erforderlich sein, durch zusätzliches Einblasen von Luft oder ggf. auch durch Rühr- oder Umpumpeinrichtungen die Behandlungslösung in Bewegung zu halten.

### Die Ausführung der Erfindung wird durch folgende Beispiele illustriert:

### Ausführungsbeispiele

### Analytik:

Der Gehalt an zweiwertigem Eisen in der Behandlungslösung kann in schwefelsaurer Lösung manganometrisch bestimmt werden. Zur Bestimmung des dreiwertigen Eisens gibt man der Behandlungslösung Calciumclorid oder Lanthannitrat zu, um Fluorid-ionen auszufällen und hierdurch die Fluoroeisenkomplexe zu zerstören. Anschließend gibt man in Gegenwart von Salzsäure Kaliumjodid zu, wobei das Jodid durch das dreiwertige Eisen zu elementarem Jod oxidiert wird. Dieses wird konventionell durch Titration mit Thiosulfat bestimmt.

Für die Oxidationsversuche wurde eine Beizlösung folgender Zusammensetzung verwendet:
120 g/l H₂SO₄
25 g/l Fe(III)
25 g/l HF
Fe(II) in g/l gemäß Tabellen
Cu(II) in mg/l gemäß Tabellen (zugesetzt als Kupfersulfat).

In jeweils 100 ml der Lösung wurde bei der angegebenen Temperatur Luft bzw. Sauerstoff über eine Glasfritte eingeleitet. Soweit nicht anders angegeben, betrug der Gasfluß ein Liter pro Minute.

### Beispiel 1

Die Beizlösung enthielt 40 g/l Fe(II) und 200 ppm Kupferionen. Bei einer Temperatur der Lösung von 23 °C wurde Luft durch 100 ml Lösung geleitet und die Abnahme des Gehalts an Fe(II) bestimmt. Ergebnis:

| | |
|---|---|
| Ausgangswert: | 40 g/l |
| nach 1 Stunde | 39 g/l |
| nach 2 Stunden | 38, 5 g/l |
| nach 3 Stunden | 38 g/l |

Aus diesen Daten läßt sich errechnen, daß die Umwandlungsrate von Fe(II) in Fe(III) (im Folgenden als σ bezeichnet) 13,7 kg pro m³ Beizlösung und Tag beträgt.

### Beispiel 2:

Die Umwandlungsrate σ (in kg/m³ x Tag) wurde für unterschiedliche Cu(II)-Konzentrationen analog zu Beispiel 1 bestimmt (Badtemperatur: 23 °C). Ergebnis:

| Cu(II)-Konzentration (ppm) | σ (kg/m³ x Tag) |
|---|---|
| 200 | 13,7 |
| 400 | 37,3 |
| 600 | 40 |

### Beispiel 3:

Beispiel 2 wurde wiederholt, wobei anstelle von Luft Sauerstoffgas technischer Reinheit durch die Beizlösung geleitet wurde. Ergebnis:

| Cu(II)-Konzentration (ppm) | σ (kg/m³ x Tag) |
|---|---|
| 200 | 41,1 |
| 400 | 70,7 |
| 600 | 81,0 |

### Beispiel 4:

Bei konstanter Cu(II)-Konzentration von 200 ppm wurde die Umwandlungsrate σ beim Durchleiten von Luft durch die Beizlösung als Funktion der Temperatur der Beizlösung bestimmt. Ergebnis:

| Temperatur (°C) | σ (kg/m³ x Tag) |
|---|---|
| 23 | 13,8 |
| 40 | 53,9 |
| 60 | 73,1 |

### Beispiel 5:

Beispiel 4 wurde mit Sauerstoff anstelle von Luft wiederholt. Ergebnis:

| Temperatur (°C) | σ (kg/m³ x Tag) |
|---|---|
| 23 | 41,1 |
| 40 | 126,5 |
| 60 | 205,3 |

### Beispiel 6:

Bei einer Cu(II)-Konzentration von 600 ppm und einer Badtemperatur von 23 °C wurde der Effekt der durchgeleiteten Luftmenge auf die Umwandlungsrate σ überprüft. Ergebnis:

| Luftfluß (Liter/Minute) | σ (kg/m³ x Tag) |
|---|---|
| 1 | 40 |
| 0,7 | 37,6 |

### Beispiel 7:

Bei einer Badtemperatur von 23 °C, einer Cu(II)-Konzentration von 250 ppm und einer Durchleitungsgeschwindigkeit von Luft von 1 Liter/Minute wurde der Einfluß von Füllkörpern (Hohlzylinder aus Kunststoff) in der durchgasten Beizlösung auf die Umwandlungsrate σ untersucht. Ergebnis:

| | |
|---|---|
| Ohne Füllkörper | σ = 32,7 kg/m³ x Tag |
| Mit Füllköper | σ = 53,2 kg/m³ x Tag. |

Der Versuch zeigt, daß zusätzliche Oberflächen in der Beizlösung den Kontakt der Beizlösung mit dem Gas und damit auch die Umwandlungsrate verbessern.

### Beispiel 8:

Es wurde eine Beizlösung folgender Zusammensetzung eingesetzt:
110 g/l H₂SO₄
20 g/l Fe(III)
40 g/l Fe(II)
25 g/l HF

Die Lösung wurde mit unterschiedlichen Kupfermengen gemäß Tabelle versetzt. Bei einer Temperatur von 55 °C wurde ein Liter Luft pro Minute durch die Lösung geleitet. Dabei wurde der Anstieg des Redox-Potentials (infolge der Oxidation von Fe(II) zu Fe(III)), gemessen gegenüber einer gesättigten Kalomel-Elektrode (SCE), als Funktion der Zeit verfolgt. Die Potentialwerte sind in die nachstehende Tabelle eingetragen. Sie zeigen, daß in allen drei Lösungen die Redox-Potentiale mit der Zeit ansteigen und daß dieser Anstieg um so ausgeprägter ist, je mehr Kupfer die Lösung enthält.

| Zeit / Cu-Konzentration | 400 ppm Cu | 1000 ppm Cu | 2000 ppm Cu |
|---|---|---|---|
| Start | 266 mV | 266 mV | 266 mV |
| 1 Stunde | 295 mV | 303 mV | 311 mV |
| 2 Stunden | 310 mV | 317 mV | 330 mV |
| 3 Stunden | 319 mV | 324 mV | 339 mV |
| 4 Stunden | 326 mV | 336 mV | 350 mV |
| 5 Stunden | 330 mV | 342 mV | 356 mV |

## Patentansprüche

1. Verfahren zum Beizen und/oder Passivieren von Edelstahl, wobei man den Edelstahl mit einer wäßrigen Behandlungslösung mit einem pH-Wert kleiner oder gleich 2,5 mit einer Temperatur im Bereich von 30 bis 70°C, die 15 bis 100g/l Eisenionen enthält, in Kontakt bringt, **dadurch gekennzeichnet, daß** man während des Beizprozesses gebildete Fe(II) zur dreiwertigen Stufe oxidiert unter Verwendung einer Behandlungslösung, die mindestens 10 g/l Fe(III)-Ionen sowie Fluorwasserstoff als wesentliche Komponente in einer Konzentration von 1 bis 60 g/l enthält und frei von Salpetersäure ist, wobei man die Behandlungslösung zum Beizen von austenitischem Edelstahl in Gegenwart von 50 bis 600 mg/l Kupfer(II)-Ionen, zum Beizen von martensitischem, ferritischem oder ausscheidungsgehärtetem Edelstahl oder von Duplexstahl in Gegenwart von 50 bis 300 mg/l Kupferionen mit Sauerstoff in Kontakt bringt.

2. Verfahren nach Anspruch 1, **dadurch gekennzeichnet, daß** die Behandlungslösung 30 bis 180 g/l Schwefelsäure enthält.

3. Verfahren nach einem oder beiden der Ansprüche 1 und 2, **dadurch gekennzeichnet, daß** man die Behandlungslösung mit so viel Sauerstoff in Kontakt bringt, daß das Verhältnis von Fe(III) zu Fe(II) mindestens 0,3 ist.

4. Verfahren nach Anspruch 3, **dadurch gekennzeichnet, daß** man die Behandlungslösung mit so viel Sauerstoff in Kontakt bringt, daß das Verhältnis von Fe(III) zu Fe(II) mindestens 1 ist.

5. Verfahren nach einem oder mehreren der Ansprüche 1 bis 4, **dadurch gekennzeichnet, daß** die Behandlungslösung mindestens 20 g/l Fe(III) enthält.

6. Verfahren nach einem oder beiden der Ansprüche 1 und 2, **dadurch gekennzeichnet, daß** man die Behandlungslösung mit so viel Sauerstoff in Kontakt bringt, daß das Redoxpotential der Behandlungslösung relativ zu einer Silber/Silberchloridelektrode im Bereich von 200 bis 800 mV liegt.

7. Verfahren nach einem oder mehreren der Ansprüche 1 bis 6, **dadurch gekennzeichnet, daß** man einen Anteil der Behandlungslösung entnimmt, mit Sauerstoff in Kontakt bringt und anschließend wieder mit dem Rest der Behandlungslösung vereinigt.

8. Verfahren nach einem oder mehreren der Ansprüche 1 bis 6, **dadurch gekennzeichnet, daß** man die Behandlungslösung dadurch mit Sauerstoff in Kontakt bringt, daß man Sauerstoffgas oder ein Sauerstoff enthaltendes Gas durch die Behandlungslösung leitet.

9. Verfahren nach einem oder mehreren der Ansprüche 1 bis 8, **dadurch gekennzeichnet, daß** Sauerstoff als einziges Oxidationsmittel eingesetzt wird, um Fe(II) zu Fe(III) zu oxidieren.

10. Verfahren nach einem oder mehreren der Ansprüche 1 bis 9, **dadurch gekennzeichnet, daß** man die Behandlungslösung durch Einblasen von Luft oder durch Rühr- oder Umpumpeinrichtungen in Bewegung hält

## Claims

1. Process for pickling and/or passivating stainless steel, the stainless steel being contacted with an aqueous treatment solution having a pH of less than or equal to 2.5 at a temperature in the range from 30 to 70°C and containing 15 to 100 g/l of iron ions, **characterized in that** Fe(II) formed during the pickling process is oxidized to the trivalent state using a treatment solution which contains at least 10 g/l of Fe(III) ions and hydrogen fluoride as essential component in a concentration of 1 to 60 g/l and is free of nitric acid, the treatment solution being contacted with oxygen in the presence of 50 to 600 mg/l of copper(II) ions for pickling austenitic stainless steel, and being contacted with oxygen in the presence of 50 to 300 mg/l of copper ions for pickling martensitic, ferritic or precipitation-hardened stainless steel or duplex steel.

2. Process according to Claim 1, **characterized in that** the treatment solution contains 30 to 180 g/l of sulphuric acid.

3. Process according to one or both of Claims 1 and 2, **characterized in that** the treatment solution is contacted with sufficient oxygen so that the ratio of Fe(III) to Fe(II) is at least 0.3.

4. Process according to Claim 3, **characterized in that** the treatment solution is contacted with sufficient oxygen so that the ratio of Fe(III) to Fe(II) is at least 1.

5. Process according to one or more of Claims 1 to 4, **characterized in that** the treatment solution contains at least 20 g/l of Fe(III).

6. Process according to one or both of Claims 1 and 2, **characterized in that** the treatment solution is contacted with sufficient oxygen so that the redox potential of the treatment solution relative to a silver/silver chloride electrode lies in the range from 200 to 800 mV.

7. Process according to one or more of Claims 1 to 6, **characterized in that** a proportion of the treatment solution is removed, contacted with oxygen and then recombined with the remainder of the treatment solution.

8. Process according to one or more of Claims 1 to 6, **characterized in that** the treatment solution is contacted with oxygen by passing oxygen gas or an oxygen-containing gas through the treatment solution.

9. Process according to one or more of Claims 1 to 8, **characterized in that** oxygen is used as the sole oxidizing agent to oxidize Fe(II) to Fe(III).

10. Process according to one or more of Claims 1 to 9, **characterized in that** the treatment solution is maintained in motion by blowing in air or by stirrers or pumping equipment.

## Revendications

1. Procédé pour le décapage et/ou la passivation d'acier spécial, dans lequel on amène l'acier spécial en contact avec une solution de traitement aqueuse dont la valeur de pH est inférieure ou égale à 2,5 à une température dans la plage de 30 à 70 °C, qui contient des ions de fer à concurrence de 15 à 100 g/l, **caractérisé en ce que**, on oxyde jusqu'au troisième degré d'oxydation le Fe(II) obtenu au cours du procédé de décapage en utilisant une solution de traitement qui contient des ions de Fe(III) à concurrence d'au moins 10 g/l, ainsi que de l'acide fluorhydrique à titre de composant essentiel en une concentration de 1 à 60 g/l, et qui est exempte d'acide nitrique, en amenant la solution de traitement en contact avec de l'oxygène, pour le décapage d'acier spécial austénitique, en présence d'ions de cuivre(II) à concurrence de 50 à 600 mg/l, pour le décapage d'acier spécial martensitique, ferritique ou durci par précipitation ou encore d'acier duplex, en présence d'ions de cuivre à concurrence de 50 à 300 mg/l.

2. Procédé selon la revendication 1, **caractérisé en ce que** la solution de traitement contient de l'acide sulfurique à concurrence de 30 à 180 g/l.

3. Procédé selon l'une quelconque des revendications 1 et 2 ou selon les deux, **caractérisé en ce qu'**on amène la solution de traitement en contact avec une quantité d'oxygène telle que le rapport Fe(III) : Fe(II) s'élève à au moins 0,3.

4. Procédé selon la revendication 3, **caractérisé en ce qu'**on amène la solution de traitement en contact avec une quantité d'oxygène telle que le rapport Fe(III) : Fe(II) s'élève à au moins 1.

5. Procédé selon l'une ou plusieurs des revendications 1 à 4, **caractérisé en ce que** la solution de traitement contient du Fe(III) à concurrence d'au moins 20 g/l.

6. Procédé selon l'une quelconque des revendications 1 et 2 ou selon les deux, **caractérisé en ce qu'**on amène la solution de traitement en contact avec une quantité d'oxygène telle que le potentiel redox de la solution de traitement, par rapport à une électrode d'argent/chlorure d'argent, se situe dans la plage de 200 à 800 mV.

7. Procédé selon une ou plusieurs des revendications 1 à 6, **caractérisé en ce qu'**on prélève une fraction de la solution de traitement, on l'amène en contact avec de l'oxygène et on la recombine ensuite avec le reste de la solution de traitement.

8. Procédé selon une ou plusieurs des revendications 1 à 6, **caractérisé en ce qu'**on amène la solution de traitement en contact avec de l'oxygène en faisant passer de l'oxygène gazeux ou un gaz contenant de l'oxygène à travers la solution de traitement.

9. Procédé selon une ou plusieurs des revendications 1 à 8, **caractérisé en ce qu'**on met en oeuvre de l'oxygène à titre d'agent d'oxydation unique pour oxyder le Fe(II) en Fe(III).

10. Procédé selon une ou plusieurs des revendications 1 à 9, **caractérisé en ce qu'**on maintient la solution de traitement en mouvements en insufflant de l'air ou via des mécanismes d'agitation ou de remise en circulation par pompage.
